# FASCICULE DE BREVET EUROPEEN

(11) **EP 0 061 407 B1**
(45) Date de publication et mention de la délivrance du brevet: **17.07.1985**
(21) Numéro de dépôt: 82400522.7
(22) Date de dépôt: 23.03.1982
(51) Int. Cl.: C23C 2/06, C22C 18/00

(54) **Procédé pour ajuster la composition d'un alliage de zinc pour galvanisation au trempé, par ajout de compositions métalliques concentrées en additif d'alliage, et compositions d'addition**
Verfahren zum Korrigieren der Zusammensetzung eines Zinkbades zum Galvanisieren durch Hinzugabe von zusätzlichen Legierungskonzentraten und Zusammensetzung des Zugabematerials
Method to adjust the composition of a zinc alloy for tempered galvanization by adding concentrated metallic alloying additives, and compositions of the additives

(30) Priorité: 25.03.1981 FR 8105955
(43) Date de publication de la demande: 29.09.1982
(73) Titulaire: SAMIM S.p.A., I-00143 Roma (IT); AUSTRALIAN MINING AND SMELTING EUROPE LIMITED, Bristol BS 99 7EA (GB); BILLITON ZINK B.V., NL-2260 AK Leidschendam (NL); ASTURIENNE FRANCE, F-59950 Auby-Les-Douai (FR); METALLURGIE HOBOKEN-OVERPELT Société anonyme dite:, B-1000 Bruxelles (BE); NORZINK A.S., N-5751 Odda (NO); SOCIETE MINIERE ET METALLURGIQUE DE PENARROYA Société anonyme dite:, F-75755 Paris Cédex 15 (FR); SOCIETA MINARRIA E METALLURGICA DI PERTUSOLA, 100196 Roma (IT); SOCIETE DES MINES & FONDERIES DE ZINC DE LA VIEILLE MONTAGNE S.A., B-4900 Angleur (BE)
(72) Inventeur: Dreulle, Noel, F-59500 Douai (FR)
(74) Mandataire: CABINET BONNET-THIRION

## Description

L'invention se rapporte à un procédé pour ajuster la composition d'un alliage de zinc, destiné à la galvanisation au trempé d'aciers, y compris aciers au silicium, l'alliage étant constitué de zinc de pureté commerciale avec une teneur.pondérafe de 1 000 à 15000 p.p.m. de plomb et à titre d'additifs de l'aluminium, de l'étain et du magnésium à des teneurs pondérales choisies dans les gammes respectives (AI) 100 à 5 000 p.p.m., (Sn) 300 à 20 000 p.p.m., et (Mg) 10 à 1 000 p.p.m., le procédé consistant à ajouter, à l'alliage de zinc en fusion, déficitaire en au moins un additif, au moins une composition métallique, soluble dans le zinc en fusion, et comportant à teneur relativement élevée au moins un additif en quantité telle que le déficit soit compensé. L'invention se rapporte également à des compositions métalliques adaptées à la mise en oeuvre du procédé.

Le brevet français 2 366 376, déposé le 1" octobre 1976 sous le n° 76 29545 et délivré le 27 octobre 1980, décrit un alliage répondant à la composition précitée, et qui s'avère efficace dans la galvanisation au trempé d'aciers au silicium, désignés usuellement par aciers semi-calmés, calmés, et à haute teneur en silicium.

On rappellera brièvement l'effet des composants de cet alliage. Le zinc à pureté commerciale correspondant aux normes AFNOR NFA, classes Z6 et Z7 comporte des teneurs maximales définies en Cuivre, Cadmium et Fer. En outre il comporte des teneurs maximales en plomb (15 000 p.p.m. pour la classe Z6, 5 000 p.p.m. pour la classe Z7). Ces teneurs en plomb, définies à l'origine par les conditions d'élaboration du zinc, se sont avérées favorables à la galvanisation en abaissant la viscosité du zinc en fusion, de sorte qu'elles ont été maintenues alors que l'évolution des procédés métallurgiques permet l'élaboration de zinc avec des teneurs en plomb inférieures à 1 000 p.p.m. Fréquemment les catégories Z6 et Z7 sont obtenues actuellement par ajout de plomb au zinc.

La présence d'aluminium réduit la réactivité du couple fer/zinc, et aux teneurs indiquées précédemment, la réactivité du zinc vis-à-vis des aciers au silicium. L'étain et le magnésium sont actifs pour réduire ou supprimer les manques de recouvrement que provoque l'alumine formée par oxydation de l'aluminium. La présence simultanée d'étain et de magnésium conduit à des résultats remarquables.

Cependant les bains de galvanisation au trempé voient leur composition évoluer au cours des opérations, les vitesses d'oxydations des composants, zinc, plomb et additifs, à là température d'utilisation (voisine de 450 °C) et en présence de flux de galvanisation (chlorures de zinc et d'ammonium) étant différentes, et pratiquement d'autant plus élevées que le métal est oxydable. L'oxydation se produit en surface du bain, et au contact du flux et de l'air entraîné par les pièces lors de leur immersion. Les déficits d'additifs par suite de l'oxydation portent essentiellement sur le magnésium et l'aluminium.

Or précisément les ajouts d'aluminium et de magnésium présentent des difficultés particulières, liées à la faible densité de ces métaux, à leur grande oxydabilité, et dans une certaine mesure au fait que ces métaux ne sont pas liquides à la température des bains de zinc en fusion vers 450 °C. En effet, durant la phase qui précède la dispersion complète des ajouts par diffusion, ces métaux légers flottent à la surface du bain où ils sont exposés à l'oxydation par l'air ambiant. La vitesse de diffusion est fonction de la diffusivité des métaux additifs dans le zinc à 450 °C, et de la surface effective de contact entre phases. Bien que les diffusivités de l'aluminium et du magnésium soient relativement élevées, la surface de contact se réduit à la surface des parties immergées des blocs de métaux additifs, et l'efficacité de diffusion est fortement réduite par la présence d'une couche d'oxydes à l'interface. L'oxydation des métaux aluminium et magnésium, dans ces conditions, est prépondérante sur la dispersion. Il ne sert à rien de fragmenter les métaux additifs pour augmenter la surface de contact avec le zinc en fusion, la surface offerte à l'oxydation croissant dans la même proportion. Enfin, à 450 °C, le magnésium, surtout finement fragmenté, risque de s'enflammer et de provoquer des explosions. Par contraste l'étain, à densité et points de fusion voisins de ceux du zinc, et possédant une vitesse de diffusion comparabie à celle de ces métaux, s'ajoute au zinc sans difficultés. Le plomb, qui diffusant mal aurait tendance à se rassembler au fond du bain, est le moins oxydable des éléments présents, et ne nécessite pratiquement jamais d'ajout dans le bain de galvanisation.

Il est connu en métallurgie, pour apporter à un métal de base des éléments d'alliage en quantité dosée, d'ajouter au métal de base fondu des compositions métalliques où les éléments d'alliage sont relativement concentrés. Mais, si ce concept est connu en soi, les natures et teneurs des constituants des compositions métalliques doivent être déterminées en fonction des propriétés nécessaires, et, si plusieurs compositions doivent être utilisées simultanément, de leur compatibilité.

On remarquera que, à partir du moment où l'on est capable de combler le déficit de chacun des additifs de l'alliage de galvanisation, on sera par là même en état de constituer cet alliage à partir de zinc de pureté commerciale et on complètera l'alliage par apport, au zinc en fusion, des additifs manquants. Autrement dit ajuster la composition de l'alliage signifie aussi bien élaborer cet alliage que lui restituer sa composition antérieure.

Aussi l'invention propose un procédé pour ajuster la composition d'un alliage de zinc, destiné à la galvanisation au trempé d'aciers, y compris aciers au silicium, l'alliage étant constitué de zinc de pureté commerciale avec une teneur pondérale de 1 000 à 15000 p.p.m. de plomb, et à titre d'additifs, de l'aluminium, de l'étain et du magnésium à des teneurs pondérales choisies dans les gammes respectives (AI) 100 à 5 000 p.p.m., (Sn) 300 à 20 000 p.p.m. et (Mg) 10 à 1 000 p.p.m., procédé suivant lequel on ajoute. à l'alliage de zinc en fusion, déficitaire en au moins un additif, au moins une composition métallique soluble dans le zinc en fusion et comportant à teneur relativement élevée au moins un additif, en quantité telle que le déficit soit compensé. caractérisé en ce que, tandis que la composition d'étain est ce métal à l'état pratiquement pur, la composition de magnésium est un alliage ternaire zinc, magnésium, aluminium avec en poids 5000 à 50000 p:p.m. de magnésium et 10 à 500 p.p.m. d'aluminium, et la composition d'aluminium,n ajoutée en quantité qui tient compte de l'ajout éventuel de ternaire zinc/magnésium/aluminium, est un alliage binaire zinc/aluminium, à teneur pondérale en aluminium voisine de 5 %.

On a déjà signalé que l'addition d'étain au zinc en fusion ne faisait aucune difficulté. On a choisi, pour apporter de l'aluminium sans pratiquement modifier la teneur des autres additifs, un eutectique zinc aluminium, possédant un point de fusion de 385 °C. Cet alliage connu en soi, est à 450 °C nettement moins oxydable que l'aluminium, du fait de la dilution de ce métal dans le zinc. Le choix de la composition métallique pour l'apport du magnésium a présenté quelques difficultés. L'eutectique binaire zinc magnésium, à 30 000 p.p.m. de magnésium, possède un point de solidification à 367 °C ; mais les alliages binaires zinc/magnésium voisins de l'eutectique sont trop fragiles pour être façonnés en lingots manipulables. L'addition d'aluminium permet de remédier la fragilité. L'action défragilisante de l'aluminium, pour les teneurs en magnésium, proche de celle de l'eutectique commence à être sensible à partir de 10 p.p.m.

Bien entendu, la composition choisie de l'alliage de zinc pour galvanisation correspondra aux compositions préférées présentées par le brevet français 2 366 376.

Cependant la poursuite des travaux qui ont conduit aux compositions d'alliages de galvanisation précitées ont fait apparaître l'intérêt d'ajouter au zinc de pureté commerciale à 1 000-15000 p.p.m. de plomb et aux additifs aluminium, étain et magnésium, du béryllium à des teneurs pondérales comprises entre 4 et 100 p.p.m. en réduisant l'oxydation superficielle de l'alliage fondu, et l'écoulement de l'alliage fondu à la surface des pièces au sortir du bain. Le béryllium est très peu soluble dans le zinc pur (vers 450 °C la.solubilité est de l'ordre de 100 p.p.m.) et il est pratiquement exclu d'apporter le béryllium sous forme de binaire zinc/béryllium. La solubilité du béryllium dans des métaux courants, n'est notable que pour le cuivre, le nickel, le fer et l'aluminium. Le nickel et le cuivre sont des métaux à éviter dans les recouvrements de galvanisation considérés. On aurait pu tolérer le fer eu égard aux traces de fer qui inévitablement se dissolvent dans l'alliage lors de l'immersion de pièces en acier. Mais les alliages fer béryllium ne se dissolvent pratiquement pas dans le zinc à 600 °C. L'apport de béryllium est obtenu à l'aide d'un alliage ternaire zinc/aluminium/béryllium, élaboré par dissolution d'un alliage aluminium béryllium à 4-8 % de béryllium dans un zinc pur. La composition pondérale de l'alliage ternaire est : aluminium 5 000 à 50 000 p.p.m., rapport pondéral aluminium béryllium 11,5 à 24 et zinc le reste.

On précise que le terme zinc est utilisé ici dans son acception usuelle de métal de base contenant des impuretés courantes à des teneurs où les propriétés du métal, en relation avec l'application envisagée, ne sont pas affectées de façon appréciable. On distingue ainsi les impuretés des éléments alliants ou additifs qui, aux teneurs spécifiées, agissent sur les propriétés du métal de base, en relation avec l'application envisagée. Cependant lorsque le métal de base contient, comme impureté initiale un élément qui est prévu comme additif, à une teneur nettement supérieure à celle de l'impureté initiale, la teneur à titre d'additif s'entend de la somme de la teneur initiale en impureté, et de la quantité d'additif ajoutée par la suite.

Une composition pondérale préférée d'alliage de galvanisation avec additifs aluminium, étain, magnésium et béryllium correspond à : étain 500 ± 25 p.p.m., aluminium 375 = 25 p.p.m., magnésium 60 ± 3 p.p.m. et béryllium 6,5 ± 0,5 p.p.m., du zinc à 1 000-15000 p.p.m. de plomb constituant le reste.

Les alliages ternaires préférés pour apporter respectivement du magnésium et du béryllium ont des compositions pondérales magnésium 30 000 ± 1 500 p.p.m., aluminium 100 ± 5 p.p.m., et aluminium 9 000 ± 450 p.p.m., béryllium 470 ± 50 p.p.m., dans les deux cas le reste étant du zinc.

Pour éviter d'avoir à contrôler trop fréquemment la teneur d'un bain de galvanisation au trempé, on peut compenser systématiquement les pertes en additifs qui se consomment au cours de la galvanisation, par des ajouts de compositions métalliques. Des essais ont montré que par tonne d'articles galvanisés en acier on devait ajouter 2 à 25 kg de ternaire au béryllium et 0,5 à 5 kg de ternaire au magnésium ; les valeurs d'ajout préférables sont de 12,5 ± 0,6 kg de ternaire au béryllium et 1,4 ± 0,07 kg de ternaire au magnésium.

Les caractéristiques et avantages de l'invention ressortiront d'ailleurs de la description qui va suivre, illustrée par des exemples.

Les développements relatifs à l'alliage pour galvanisation objet du brevet français 2 366 376 ont fait apparaître, comme il était qualitativement prévisible, que, au cours des opérations de galvanisation au trempé, la composition de l'alliage de zinc en fusion se modifiait, avec un appauvrissement en additifs les plus oxydables au fur et à mesure que des pièces étaient galvanisées. Cette oxydation, lente sur un bain en repos sur lequel se forme une couche d'oxydes protecteurs, est accélérée fortement par l'action des flux de galvanisation (chlorures de zinc et d'ammonium), et de l'air entraîné par les pièces à l'immersion. Les produits de réaction du flux et de l'alliage, en présence d'air (chlorures, oxydes, oxychlorures...), sont pour une part volatils, et pour une autre part forment les crasses superficielles éliminées par râclage ou spatulage. Il était donc très intéressant pour utilisateurs de l'alliage de galvanisation de pouvoir périodiquement réajuster la composition de l'alliage en fusion à sa composition d'origine, afin d'éviter d'avoir à vider les cuves où l'alliage était parvenu aux limites de composition convenables, et reconstituer les bains avec de l'alliage neuf. Ces opérations de renouvellement des bains de galvanisation par immersion se révélaient coûteuses au moins en immobilisation d'installation et manutention, si le fabricant d'alliage reprenait l'alliage usagé pour le rénover.

Parmi les constituants de l'alliage, le zinc, qui constitue au moins 95 % de l'alliage en poids, peut supporter quelques pertes par oxydation sans que la composition de l'alliage soit sensiblement modifiée ; le plomb et l'étain, moins oxydables que le zinc, ne subissent que des pertes négligeables par oxydation. Par contre l'aluminium et le magnésium disparaissent par oxydation relativement rapidement. Le réajustement de la composition de l'alliage exige des ajouts préférentiels d'aluminium et de magnésium.

Or, si des ajouts d'étain (densité 7,34 point de fusion 231,8 °C) et de zinc de pureté commerciale (densité 7,14 point de fusion 419 °C) ne présentent aucune difficulté d'addition à un bain de zinc allié à une température d'environ 450 °C, il n'en est pas de même pour l'aluminium (densité 2.7 point de fusion 658 °C) et le magnésium (densité 1,74 point de fusion 651 °C). La dissolution de ces derniers métaux ne peut se produire que par diffusion dans le zinc en fusion ; du fait de leur faible densité ils ont tendance à flotter sur le bain de zinc. En outre la couche d'alumine en surface de l'aluminium fait écran pour la diffusion de l'aluminium. Enfin, à la température du bain de zinc, le magnésium s'oxyde en profondeur, et est proche de sa température d'inflammation spontanée dans l'air. D'ailleurs, pour l'élaboration normale de l'alliage de galvanisation, on opère en sorte de minimiser l'oxydation de l'aluminium et du magnésium en évitant qu'ils soient en contact avec de l'air.

Il était donc nécessaire d'effectuer les ajouts d'aluminium et de magnésium sous forme de compositions métalliques ou alliages qui répondent aux critères suivants :
- ne contenir que des métaux entrant dans la composition de l'alliage de galvanisation ;
- ne pas être trop rapidement oxydables à la température de fusion, et ne pas nécessiter de précautions anormales d'emploi ;
- de préférence posséder un point de fusion voisin de 450 °C, pour aider la diffusion par une dispersion de l'additif fondu.

En outre il est souhaitable, pour permettre une souplesse d'ajustement de composition de l'alliage de galvanisation, que chacune des compositions métalliques utilisées soit affectée à un métal additif particulier, en ce sens que la concentration de l'additif visé dans la composition doit être très supérieure à la concentration dans l'alliage, tandis que les rapports de concentration des autres métaux dans la composition ne soient pas trop éloignés de ce qu'ils sont dans l'alliage ou tout au moins que les rapports de concentration des constituants de la composition par rapport à celle de l'additif visé soient nettement plus faibles que les rapports dans l'alliage.

Pour ce qui est de l'aluminium, il existe un alliage zinc aluminiumm à 5 % en poids d'aluminium, sa composition correspondant à l'eutectique à point de fusion 385 °C, et convient donc comme composition métallique affectée à l'aluminium.

Pour ce qui est du magnésium, il existe un eutectique zinc/magnésium à 3 % en poids de magnésium, avec un point de fusion de 367°C: Cet eutectique est malheureusement trop fragile pour être industriellement utilisable, les lingots coulés se brisant au refroidissement, ou au cours des transports et manipulations indispensables. Les compositions suffisamment voisines de l'eutectique pour avoir un point de fusion acceptable (inférieur à environ 450 °C) sont pratiquement également trop fragiles. Mais il s'est avéré que l'ajout de faibles quantités d'aluminium diminuaient de façon importante la fragilité des binaires zinc/magnésium. L'effet commence à se faire sentir à 10 p.p.m. (en poids) d'aluminium. En outre la présence d'aluminium diminue l'oxydation du magnésium à la coulée du lingot. Vers 100 p.p.m. d'aluminium la fragilité ne décroît pratiquement plus lorsque la teneur en aluminium croît ; il est inutile de dépasser 500 p.p.m. d'aluminium, aucun avantage ne venant compenser la perte de souplesse d'ajustement de la composition de l'alliage de galvanisation ; cette perte de souplesse résultant de ce qu'un déficit en magnésium seul se compense par un enrichissement en aluminium. On obtient des compositions métalliques convenables avec de 5000 à 50000 p.p.m. en poids de magnésium et les quantités d'aluminium précitées. On préfère une composition proche de l'eutectique avec 30 000 ± 1 500 p.p.m. de magnésium et 100 ± 5 p.p.m. d'aluminium.

### Exemple 1

### Elaboration d'un ternaire zinc, magnésium, aluminium.

Dans un four à induction à fréquence industrielle, avec un creuset de 150 litres, équipé pour travailler en atmosphère contrôlée, on met en fusion sous atmosphère neutre 485 kg de zinc qualité Z9 ; on porte la température du zinc liquide à 600 °C et on ajoute 15 kg de magnésium à 99,9 % de pureté ; puis on ajoute 50 g d'aluminium à 99,5 % de pureté. La température est alors abaissée à environ 500 °C et maintenue à cette température pendant 15 minutes, pour que le brassage électromagnétique assure l'homogénéité de l'alliage. Puis on coupe le chauffage, et on coule l'alliage en lingotières refroidies alors que la température est comprise entre 450° et 420 °C.

### Exemple 2

### Constitution d'un bain de galvanisation à l'étain, aluminium, magnésium.

Dans une cuve de galvanisation de capacité 150 tonnes de zinc, on met 80 tonnes de zinc Z6 à 1,4 % de plomb, 67,3 tonnes de zinc Z7 à 0,45 % de plomb, 375 kg d'étain, et 1,8 tonne d'alliage zinc aluminium à 5 % en poids d'aluminium. Après fusion des métaux, on ajoute 500 kg d'alliage élaboré selon l'exemple 1. Une analyse du bain donne en poids Plomb 9 500 p.p.m., Etain 2 500 p.p.m., Aluminium 60C p.p.m., Magnésium 99 p.p.m., le reste étant du Zinc avec les impuretés usuelles à teneur tolérée.

Des travaux complémentaires sur les alliages pour galvanisation par immersion précédents ont montré que le béryllium, connu comme élément réduisant la vitesse d'oxydation d'alliages de fonderies à base d'aluminium ou de zinc, avait des effets faborables sur les alliages pour galvanisation :
- une réduction de la vitesse de formation d'une couche superficielle d'oxyde sur les bains en fusion ;
- un meilleur écoulement du zinc fondu sur la surface de pièces à la sortie du bain de galvanisation, cet effet résultant sembie-t-il de la réduction de l'épaisseur et de la ténacité de la couche d'oxyde sur le recouvrement de zinc, cette couche d'oxyde retenant l'excès de zinc ;
- une amélioration de la facilité d'évacuation des crasses superficielles vers les bords de cuve en préalable à l'émersion des pièces, opération dite couramment spatulage.

L'action du béryllium se fait sentir pour des teneurs très faibles, à partir de 4 p.p.m. (en poids). Au-delà de 100 p.p.m. on constate qu'il se produit, à la température usuelle des bains de galvanisation en opération, une ségrégation du béryllium qui se rassemble en surface et est évacué avec les crasses. On a constaté en outre, à partir de 15 p.p.m. en poids de béryllium, pour des bains à teneur en aluminium relativement élevée, supérieure à 550 p.p.m., une action synergique de l'aluminium et du béryllium sur la cinétique de la réaction fer-zinc (formation de composés intermétalliques).

Lors des travaux préparatoires, on a consulté des études sur la solubilité du béryllium dans le zinc, en partant d'alliages frittés de béryllium à 99% de pureté et de zinc pur. La courbe de liquidus sur le diagramme binaire passe par les points suivants :

Ce tableau fait ressortir que, même en utilisant un alliage binaire de composition correspondant au liquidus à 696 °C, et refroidi suffisamment rapidement pour que le béryllium reste en sursaturation, les tonnages à utiliser pour que l'alliage final soit dans la gamme 4-100 p.p.m. représentent de 0,5 à 12,5 % de la masse totale de l'alliage, soit pour un bain de 150 tonnes, de 0,75 à 18,75 tonnes. Par ailleurs, la diffusion du béryllium dans le zinc en fusion, à des températures éloignées du point de fusion du béryllium (1 2800C) est lente, et l'élaboration de l'alliage binaire à des températures au-delà de 700 °C est difficile en raison notamment de la tension de vapeur du zinc (point d'ébullition 910 °C). L'élaboration de tels alliages est prohibitive à l'échelle industrielle.

Pour introduire des teneurs relativement élevées de béryllium dans le zinc, on a imaginé d'apporter ce béryllium sous forme d'un alliage aisément soluble dans le zinc en fusion à des températures raisonnablement élevées, cet alliage étant de préférence un alliage commercialisé, pour des raisons évidentes de prix de revient. On a trouvé des alliages usuels Cu-Be à 4 %, AI-Be à 5 %, Fe-Be à 10 % et Ni-Be à 25 %. La présence de cuivre ou de nickel dans les bains de galvanisation au trempé est pratiquement exclue ou tout au moins strictement limitée. comme le fer est toujours présent dans les bains de galvanisation de pièces en acier par suite de la dissolution du fer des pièces en acier par suite de la dissolution du fer des pièces, on aurait pu tolérer d'ajouter un peu de fer. Le binaire fer béryllium s'est avéré pratiquement insoluble dans le zinc à 600 °C ; après 48 heures à cette température, les quantités d'alliage fer-béryllium dissoutes sont impondérables.

On a par contre obtenu de bons résultats en dissolvant de l'alliage aluminium béryllium à 5 % dans le zinc, à une température où cet alliage est fondu. Pratiquement on peut utiliser un alliage binaire contenant 4 à 8 % de béryllium en poids, de sorte que le rapport pondéral aluminium/béryllium dans l'alliage ternaire sera compris entre 24 et 11,5. Les teneurs en aluminium du ternaire doivent être telles que 'le point de fusion soit de l'ordre de 450 °C, soit 0,5-5 % en poids. Toutefois il est préférable d'utiliser une teneur en aluminium vers le bas de la gamme indiquée pour réduire la tendance à la ségrégation du béryllium.

### Exemple 3

### Elaboration d'un ternaire zinc-aluminium-béryllium.

Dans le four à induction utilisée à l'exemple 1, on porte à fusion, sous atmosphère neutre 495 kg de zinc Z9. On élève la température vers 600 °C et on ajoute 4,75 kg d'alliage aluminium béryllium à 5,25 % de béryllium. On maintient la température de 600 °C jusqu'à dispersion intime de l'aluminium béryllium dans le zinc, sous l'action du brassage électromagnétique. Puis, dès la coupure de l'alimentation, on coule l'alliage dans des lingotières énergétiquement refroidies.

L'addition de béryllium a permis en outre de réduire quelque peu les teneurs de bain en étain, étant donné que l'étain est prévu notamment pour prendre le relais du magnésium lorsque la teneur de ce dernier métal s'est abaissée dans le bain par suite d'oxydation, et que le béryllium réduit la vitesse d'oxydation du magnésium.

### Exemple 4

### Constitution d'un bain de galvanisation à l'étain, aluminium, magnésium, béryllium.

Dans une cuve de galvanisation de capacité 150 tonnes, on met 147 tonnes de zinc Z7, à 0,31 % en poids de plomb, 75 kg d'étain et 750 kg de binaire zinc aluminium à 5 % d'aluminium. On porte à température de fusion. Puis lorsque tout le bain est en fusion, on ajoute 300 kg de ternaire zincmagnésium-aluminium préparé suivant l'exemple 1, et 2020 kg de ternaire zinc-aluminium-béryllium préparé suivant l'exemple 3.

Une analyse du bain donne en poids : plomb 3 000 p.p.m., étain 500 p.p.m., aluminium 370 p.p.m., magnésium 60 p.p.m., béryllium 7 p.p.m.

on a déjà signalé que la mise au point de l'utilisation de combinaisons métalliques concentrées en un additif avait été faite plus spécialement pour permettre de réajuster les teneurs en additifs des alliages de galvanisation au fur et à mesure de l'épuisement en additifs consécutif à la galvanisation de pièces, la première constitution des bains de galvanisation au trempé bénéficiant de la souplesse de composition permise par l'utilisation de ces combinaisons métalliques.

La consommation des composants du bain est due, d'une part, au prélèvement d'alliage constituant les recouvrements de pièce, et d'autre part à l'oxydation de certains de ces composants au contact soit du flux de galvanisation, soit de l'air entraîné par les pièces à l'immersion dans l'alliage en fusion.

Les travaux effectués par le Demandeur ont établi que, si de façon stricte les consommations en aluminium, magnésium et béryllium étaient sensiblement proportionnelles à la quantité de flux mis en ceuvre, c'est-à-dire à la surface des pièces à recouvrir, il s'établissait une péréquation entre des pièces minces et des pièces épaisses (en considérant une épaisseur fictive rapport du volume à la surface de pièce), de sorte que les apports en compositions métalliques peuvent être proportionnels au tonnage de pièces galvanisées, sans que la composition du bain de galvanisation évolue trop vite. Ceci permet d'espacer les analyses de composition, et les réajustements de composition qui y correspondent.

Pour un alliage de galvanisation élaboré suivant l'exemple 4, on a déterminé que le maintien de la composition nécessitait des ajouts de compositions métalliques élaborées suivant les exemples 1 et 3, respectivement dans les gammes 0,5-5,0 kg et 2,25 kg par tonne d'acier galvanisé.

### Exemple 5

Entretien d'un bain de galvanisation au trempé.

Dans une cuve de galvanisation de capacité 150 tonnes, contenant cette quantité d'alliage de galvanisation élaboré suivant l'exemple 4, on galvanise des pièces en acier de construction au silicium, à la cadence moyenne de 20 tonnes/jour.

Des essais ont montré que, pour des pièces de ce genre la composition du bain était stabilisée au mieux par ajout de 1,4 kg d'alliage ternaire suivant l'exemple 1, et 12,5 kg d'aliiage ternaire suivant l'exemple 3. En conséquence, on ajoute chaque jour au bain, de préférence dans une période d'inactivité, 28 kg de composition métallique au magnésium suivant l'exemple 1, et 250 kg de composition métallique au béryllium suivant l'exemple 3.

On peut envisager l'élaboration de composition métallique quaternaire, telle que celle qui résulterait du mélange des ternaires suivant les exemples 1 et 3, dans les proportions correspondant aux ajouts d'entretien de l'exemple 5.

Pour réaliser une telle composition métallique, on porte à fusion 494 kg de zinc Z9 sous atmosphère neutre, et on élève la température jusqu'à 675 °C. On ajoute 1,5 kg de magnésium, on laisse descendre la température à 625 °C, on ajoute 4,25 kg d'alliage aluminium-béryllium à 5,25 % en poids de béryllium, et, dès que le brassage électromagnétique a assuré la dispersion de l'aluminium-béryllium, on coule en lingotières énergiquement refroidies.

Bien entendu l'invention n'est pas limitée aux exemples décrit, mais en embrasse toutes les variantes d'exécution. Notamment les compositions d'alliages peuvent varier dans l'étendue des fourchettes indiquées. En outre, là où une composition est indiquée par une teneur chifrée pour chaque composant, il va de soi que la valeur chiffrée s'entend comme valeur centrale dans une fourchette usuelle, telle que ±5%.

## Revendications

1. Procédé pour ajuster la composition d'un alliage de zinc, destiné à la galvanisation au trempé d'aciers, y compris aciers au silicium, l'alliage étant constitué de zinc de pureté commerciale avec une teneur pondérale de 1 000 à 15 000 p.p.m. de plomb, et à titre d'additifs, de l'aluminium, de l'étain et du magnésium à des teneurs pondérales choisies dans les gammes respectives (AI) 100 à 5 000 p.p.m., (Sn) 300 à 20000 p.p.m., et (Mg) 10 à 1 000 p.p.m., procédé suivant lequel on ajoute, à l'alliage de zinc en fusion, déficitaire en au moins un additif, au moins une composition métallique soluble dans le zinc en fusion et comportant à teneur relativement élevée au moins un additif, en quantité telle que le déficit soit compensé, caractérisé en ce que, tandis que la composition d'étain est ce métal à l'état pratiquement pur, la composition de magnésium est un alliage ternaire zinc, magnésium et la composition d'aluminium, et 10 à 500 p.p.m. d'aluminium, aluminium avec en poids 5 000 à 50 000 p.p.m. de magnésium ajoutée en quantité qui tient compte de l'ajout éventuel de ternaire zinc/magnésium/aluminium, est un alliage binaire zinc aluminium, à teneur pondérale en aluminium voisine de 5 %.

2. Procédé suivant la revendication 1, caractérisé en ce que les gammes de teneur d'additifs de l'alliage de zinc sont (AI) 300 à 600 p.p.m., (Sn) 1 000 à 3 000 p.p.m., (Mg) 20 à 200 p.p.m.

3. Procédé suivant la revendication 2, caractérisé en ce que les teneurs choisies d'additif sont sensiblement (AI) 370 p.p.m., (Sn) 2500 p.p.m., (Mg) 100 p.p.m.

4. Procédé pour ajuster la composition d'un alliage de zinc, destiné à la galvanisation au trempé d'aciers, y compris aciers au silicium, l'alliage étant constitué de zinc de pureté commerciale avec une teneur pondérale de 1 000 à 15 000 p.p.m. de plomb, et à titre d'additif de l'aluminium, de l'étain et du magnésium à des teneurs pondérales choisies dans les gammes respectives (AI) 100 à 5000 p.p.m., de magnésium et 10 à 500 p.p.m., d'aluminium, la composition de béryllium est un alliage ternaire zinc/aluminium/béryllium avec 5 000 à 50 000 p.p.m., procédé suivant lequel on ajoute, à l'alliage de zinc en fusion, déficitaire en au moins un additif, au moins une composition métallique soluble dans le zinc en fusion et comportant à teneur relativement élevée au moins un additif, en quantité telle que le déficit soit compensé, caractérisé en ce que, l'alliage de zinc contenant à titre d'additif complémentaire, du béryllium à teneur pondérale comprise entre 7 et 100 p.p.m., la composition d'étain est ce métal à l'état pratiquement pur, la composition de magnésium est un alliage ternaire zinc/magnésium/aluminium avec en poids 5 000 à 50 000 p.p.m. (Sn) 300 à 20 000 p.p.m., (Mg) 10 à 1 000 p.p.m., en poids d'aluminium, le rapport pondéral aluminium/béryllium étant compris entre 11,5 et 24, et la composition d'aluminium, ajoutée en quantité qui tient compte des ajouts en alliages ternaires zinc/magnésium/aluminium et zinc/aluminium/béryllium, étant un alliage binaire zinc/aluminium à teneur pondérale en aluminium voisine de 5 %.

5. Procédé suivant la revendication 4, caractérisé en ce que les teneurs choisies d'additifs sont étain 500 ± 25 p.p.m., aluminium 375 ± 25 p.p.m., magnésium 60 ± 3 p.p.m., béryllium 6,5 ± 0,5 p.p.m.

6. Alliage ternaire au magnésium pour la mise en oeuvre du procédé suivant l'une quelconque des revendications 1 à 5, caractérisé en ce qu'il contient en poids de 5 000 à 50 000 p.p.m. de magnésium et 10 à 500 p.p.m. d'aluminium, le reste étant du zinc.

7. Alliage selon la revendication 6, caractérisé en ce qu'il contient en poids 30 000 ± 1 500 p.p.m. de magnésium et 100 ± 5 p.p.m. d'aluminium.

8. Alliage ternaire au béryllium pour la mise en oeuvre du procédé suivant la revendication 4 ou la revendication 5, caractérisé en ce qu'il contient en poids de 5 000 à 50 000 p.p.m. d'aluminium, du beryllium en rapport pondéral avec l'aluminium 1/11,5 à 1/24, et le reste de zinc.

9. Alliage selon la revendication 8, caractérisé en ce qu'il contient en poids 9 000 ± 450 p.p.m. d'aluminium, et 470 ± 50 p.p.m. de béryllium.

10. Procédé suivant la revendication 5 pour maintenir la composition de l'alliage de zinc au cours de la galvanisation de pièces en acier, par ajout d'alliage ternaire au magnésium selon la revendication 7 et d'alliage ternaire au béryllium selon la revendication 9, caractérisé en ce que par tonne de pièces en acier galvanisées on ajoute de 2 à 25 kg de ternaire au béryllium et de 0,5 à 5 kg de ternaire au magnésium.

11. Procédé suivant la revendication 10, caractérisé en ce que, par tonne de pièces galvanisées, on ajoute 12,5 ± 0,6 kg de ternaire au béryllium et 1,4 ± 0,07 kg de ternaire au magnésium.

## Claims

1. A process for adjusting the composition of a zinc alloy suitable for the dip galvanisation of steels, including silicon steels, said alloy comprising zinc of commercial purity with an amount of 1,000 to 15,000 p.p.m. by weight of lead, and, as additives, aluminium, tin and magnesium in amounts selected in the respective ranges (Al) 100 to 5,000 p.p.m., (Sn) 300 to 20,000 p.p.m., and (Mg) 10 to 1,000 p.p.m., the process in which there is added to the zinc alloy in a molten state, deficient in at least one additive, at least one metal composition which is soluble in the molten zinc and which contains a relatively high amount of at least one additive, in a quantity such that the deficiency of the additive is compensated, characterized in that while the tin composition is in a practically pure state the magnesium composition is a ternary zinc, magnesium, aluminium alloy containing 5,000 to 50,000 p.p.m. by weight of magnesium and 10 to 500 p.p.m. of aluminium, and the composition of aluminium added which takes account of the optional addition of ternary zinc/magnesiumialuminium alloy, is a binary zinc/aluminium alloy having an amount of aluminium by weight in the vicinity of 5 %.

2. Process according to claim 1, characterized in that the ranges of amounts of additives of the zinc alloy are (AI) 300-600 p.p.m., (Sn) 1,000 to 3,000 p.p.m., (Mg) 20 to 200 p.p.m.

3. Process according to claim 2, characterized in that the selected amounts of additives are substantially (AI) 370 p.p.m., (Sn) 2,500 p.p.m., and (Mg) 100 p.p.m.

4. A process for adjusting the composition of a zinc alloy suitable for the dip galvanisation of steels, including silicon steels, said alloy comprising zinc of commercial purity with an amount of 1,000 to 15,000 p.p.m. by weight of lead, and, as additives, aluminium, tin and magnesium in amounts selected in the respective ranges (Al) 100 to 5,000 p.p.m., (Sn) 300 to 20,000 p.p.m., (Mg) 10 to 1,000 p.p.m., the process in which there is added to the zinc alloy in a molten state, deficient in at least one additive, at least one metal composition which is soluble in the molten zinc and which contains a relatively high amount of at least one additive, in a quantity such that the deficiency of the additive is compensated, characterized in that the zinc alloy containing as a complementary additive beryllium in an amount by weight between 7 and 100 p.p.m., the tin composition is in a practically pure state, the magnesium composition is a ternary zinc/magnesium/aluminium alloy with 5,000 to 50,000 p.p.m. by weight of magnesium and 10 to 500 p.p.m. by weight of aluminium, the beryllium composition is a ternary zinclaluminium/beryllium alloy with 5,000 to 50,000 p.p.m. by weight of aluminium, the aluminium/beryllium weight ratio being between 11.5 and 24, and the aluminium composition added in an amount which takes account of the additions of ternary zinc/magnesium/aluminium and zinclaluminium/beryllium alloys, being a binary zinc/aluminium alloy with a weight ratio of aluminium in the vicinity of 5 %.

5. Process according to claim 4, characterized in that the selected amounts of the additives are tin 500 ±25 p.p.m., aluminium 375 ± 25 p.p.m., magnesium 60 ± 3 p.p.m., beryllium 6.5 ± 0.5 p.p.m.

6. A ternary alloy with magnesium for carrying out the process according tc any one of claims 1 to 5, characterized in that it contains by weight from 5,000 to 50,000 p.p.m. of magnesium and 10 to 500 p.p.m. of aluminium, the remainder being zinc.

7. Alloy according to claim 6, characterized in that it contains by weight 30,000 ±1,500 p.p.m. of magnesium and 100 ± 5 p.p.m. of aluminium.

8. A ternary alloy with beryllium for carrying out the process according to claim 4 or claim 5, characterized in that it contains by weight from 5,000 to 50,000 p.p.m. of aluminium, and beryllium in a weight ration to the aluminium of from 1/11.5 to 1/24, the remainder zinc.

9. Alloy according to claim 8, characterized in that it contains by weight 9.000 ±450 p.p.m. of aluminium, and 470 ± 50 p.p.m. of beryllium.

10. Process according to claim 5 for maintaining the composition of the zinc alloy in the course of galvanisation of steel workpieces, by addition the ternary alloy with magnesium according to claim 7 and the ternary alloy with beryllium according to claim 9, characterized in that there is added 2 to 25 kg of the ternary alloy with beryllium and from 0.5 to 5 kg of the ternary alloy with magnesium per tonne of galvanised steel workpieces.

11. Process according to claim 10, characterized in that 12.5 ± 0.6 kg of ternary alloy with beryllium and 1.4 ±0.07 kg of ternary alloy with magnesium are added per tonne of galvanised workpieces.

## Patentansprüche

1. Verfahren zum Einstellen der Zusammensetzung einer Zinklegierung, die zum Feuerverzinken von Stählen einschließlich Siliziumstählen, bestimmt ist, wobei die Legierung besteht aus Zink handelsüblicher Reinheit mit einem Gewichtsanteil von 1 000 bis 15 000 ppm Blei und als Additive Aluminium, Zinn und Magnesium mit Gewichtsanteilen, die jeweils gewählt sind in den Bereichen (AI) 100 bis 5 000 ppm, (Sn) 300 bis 20 000 ppm und (Mg) 10 bis 1 000 ppm, wobei man der schmelzflüssigen Zinklegierung, der wenigstens ein Additiv fehlt, wenigstens eine im schmelzflüssigen Zink lösliche metallische Zusammensetzung zugibt, die einen relativ hohen Gehalt an wenigstens einem Additiv in einer Menge derart aufweist, daß das Defizit kompensiert wird, dadurch gekennzeichnet, daß die Zinzusammensetzung aus Metall in praktisch reinem Zustand besteht, die Magnesiumszusammensetzung eine ternäre Legierung aus Zink, Magnesium und Aluminium mit einem Gewichtsverhältnis von 5 000 bis 50 000 ppm Magnesium und 10 bis 500 ppm Aluminium ist und die Aluminium zusammensetzung, die in einer Menge unter Berücksichtigung der evtl. Zugabe des Ternärsystems Zink/Magnesium/Aluminium, eine binäre Zink/Aluminiumlegierung mit einem Gewichtsanteil an Aluminium benachbart 5 % ist.

2. Verfahren nach Anspruch 1, dadurch gekennzeichnet, daß die Anteilsbereiche der Additive der Zinklegierung sind : (AI) 300 bis 600 ppm, (Sn) 1 000 bis 3 000 ppm, (Mg) 20 bis 200 ppm.

3. Verfahren nach Anspruch 2, dadurch gekennzeichnet, daß die gewählten Additivanteile im wesentlichen (AI) 370 ppm,'(Sn) 2 500 ppm, (Mg) 100 ppm betragen.

4. Verfahren zum Einstellen der Zusammensetzung einer Zinklegierung, die zum Feuerverzinken von Stählen einschließlich Siliziumstählen bestimmt ist, wobei die Legierung gebildet wird aus Zink handelsüblicher Reinheit mit einem Gewichtsanteil von 1000 bis 15 000 ppm Blei und als Additiv Aluminium, Zinn und Magnesium mit Gewichtsanteilen, die jeweils gewählt sind in den Bereichen : (AI) 100 bis 5 000 ppm, (Sn) 300 bis 20 000 ppm, (Mg) 10 bis 1 000 ppm, wobei man zur schmelzflüssigen Zinklegierung, der wenigstens ein Additiv fehlt. wenigstens eine metallische im schmelzflüssigen Zink lösliche Zusammensetzung zugibt, die einen relativ hohen Gehalt an wenigstens einem Additiv in einer Menge derart enthält, daß das Defizit kompensiert wird, dadurch gekennzeichnet, daß die Zinklegierung als komplementäres Additiv Beryllium mit einem Gewichtsanteil zwischen 7 und 100 ppm enthält, daß die Zinnzusammsetzung das Metall in praktisch reinem Zustand darstellt, die Magnesiumzusammensetzung eine ternäre Zink/Magnesium/Aluminium-Legierung mit einem Gewichtsanteil von 5000 bis 50 000 ppm Magnesium und 10 bis 50 ppm Aluminium ist, daß die Berylliumzusammensetzung eine ternäre Zink/Aluminium/Beryllium-Legierung mit 5 000 bis 50 000 ppm Gewichtsanteil Aluminium ist, wobei das Gewichtsverhältnis Aluminium/Beryllium zwischen 11,5 und 24 liegt und die Aluminiumzusammensetzung, die in einer Menge zugegeben wurde, die den Zusatz an den ternären Legierungen Zink/Magnesium/Aluminium und Zink/Aluminium/Beryllium berücksichtigt eine binäre Zink/Aluminium-Legierung mit einem Gewichtsanteil von Aluminium benachbart 5 % ist.

5. Verfahren nach Anspruch 4, dadurch gekennzeichnet, daß die gewählten Additvgehalte betragen : Zinn 500 ± 25 ppm, Aluminium 375 ± 25 ppm, Magnesium 60 ± 3 ppm, Beryllium 6,5 ± 0,5 ppm.

6. Ternäre Magnesiumlegierung zur Durchführung des Verfahrens nach einem der Ansprüche 1 bis 5, gekennzeichnet durch einen Gehalt (Gewicht) von 5 00 bis 50 000 ppm Magnesium und 10 bis 500 ppm Aluminium, wobei der Rest aus Zink besteht.

7. Legierung nach Anspruch 6, dadurch gekennzeichnet, daß sie 30 000 ± 1 500 ppm Magnesium und 100 ± 5 ppm Aluminium enthält.

8. Ternäre Berylliumlegierung zur Durchführung des Verfahrens nach Anspruch 4 oder 5, dadurch gekennzeichnet, daß sie enthält (Gewichtsänteile) 5 000 bis 50 000 ppm Aluminium, Beryllium in einem Gewichtsverhältnis mit dem Aluminium von 1/11,5 bis 1/24, wobei der Rest Zink ist.

9. Legierung nach Anspruch 8, gekennzeichnet durch einen Gehalt (Gewichtsteile) von 9 000 ± 450 ppm Aluminium und 470 ± 50 ppm Beryllium.

10. Verfahren nach Anspruch 5, zur Aufrechterhaltung der Zinkleierung während des Verzinkens der aus Stahl bestehenden Werkstücke, durch Zugabe des Magnesiumlegierungternärsystems nach Anspruch 7 und des Berylliumternärsystems nach Anspruch 9, dadurch gekennzeichnet, daß pro Tonne galvanisierter Werkstücke 2 bis 25 kg des Berylliumternärsystepms und 0,5 bis 5 kg des Magnesiumternärsystems zugesetzt werden.

11. Verfahren nach Anspruch 10, dadurch gekennzeichnet, daß pro Tonne galvanisierter Werkstücke 12,5 ± 0,6 kg des Berylliumternärsystems und 1,4 ± 0,07 kg des Magnesiumternärsystems zugesetzt werden.
